# EUROPÄISCHE PATENTSCHRIFT

(11) **EP 2 473 659 B1**
(45) Veröffentlichungstag und Bekanntmachung des Hinweises auf die Patenterteilung: **07.05.2014**
(21) Anmeldenummer: 10747036.1
(22) Anmeldetag: 27.08.2010
(51) Int. Cl.: D02G 3/44, D02G 1/00, F41H 5/04

(54) **PENETRATIONSHEMMENDE TEXTILE FLÄCHENGEBILDE UND DIE FLÄCHENGEBILDE UMFASSENDE ARTIKEL**
Anti-penetration flat textile material and item comprising the flat material
Structure textile plate résistant à la pénétration et article comprenant la structure plate

(30) Priorität: 04.09.2009 EP 09169509
(43) Veröffentlichungstag der Anmeldung: 11.07.2012
(73) Patentinhaber: Teijin Aramid GmbH, 42103 Wuppertal (DE)
(72) Erfinder: BÖTTGER, Christian, 42897 Remscheid (DE); HARTERT, Rüdiger, 42287 Wuppertal (DE)
(74) Vertreter: Heimann, Anette
(86) Internationale Anmeldenummer: PCT/EP2010/062524
(87) Internationale Veröffentlichungsnummer: WO 2011/026783

(56) Entgegenhaltungen:
- WO-A1-2009/087123
- US-A- 4 897 902
- US-A1- 2002 074 068
- US-A1- 2004 023 580

## Beschreibung

Die Erfindung betrifft penetrationshemmende textile Flächengebilde und die Flächengebilde umfassende Artikel.

Penetrationshemmende, d.h. Schutz vor Angriffen mit Schuss-, Stich- und Sprengwaffen bietende textile Flächengebilde sind bekannt.

US 4,897,902 beschreibt gestreckte und gedrehte Multifilamentgarne aus Polyethylenfasern mit einem Gewichtsmittel des Molekulargewichts von wenigstens ca. 500.000, die zu Geweben verarbeitet werden. Die Gewebe werden einer Hitzeschrumpf- oder Hitzefixierbehandlung unterzogen. WO 2009/087123 A1 beschreibt ein Stapelfasergarn, das mindestens einen Zwirn umfasst, wobei der Zwirn eine Mischung aus ersten und zweiten Stapelfasern umfasst, wobei die ersten Stapelfasern aus hochfesten Filamenten mit einer Reißfestigkeit von mindestens 80 cN/tex hergestellt sind, und die zweiten Stapelfasern einen Schrumpf im Bereich von 5 % bis 50 % aufweisen. US 2004/0023580 A1 beschreibt ein einer Verdichtungsbehandlung unterzogenes Gewebe, das stichresistent ist und antiballistische Eigenschaften aufweist.

Der Angriff mit Schusswaffen kann mit kugelförmiger oder mit splitterförmiger Munition erfolgen, sodass ein penetrationshemmendes textiles Flächengebilde mindestens Kugel- und Splitterschutz bewirken sollte. Bei einem Angriff mit Sprengwaffen kommt es auf die Splitterschutzwirkung des eingesetzten penetrationshemmenden textilen Flächengebildes an. Deshalb bestand schon seit längerem ein Bedürfnis nach penetrationshemmenden textilen Flächengebilden mit Kugel- und Splitterschutz, wobei in letzter Zeit ein steigendes Bedürfnis nach penetrationshemmenden textilen Flächengebilden entstanden ist, die bei gleichem Kugelschutz eine verbesserte Splitterschutzwirkung aufweisen.

Daher stellt sich die vorliegende Erfindung die Aufgabe, penetrationshemmende textile Flächengebilde zur Verfügung zu stellen, welche bei gleichem Kugelschutz eine verbesserte Splitterschutzwirkung aufweisen.

Die Aufgabe wird erfindungsgemäß gelöst durch ein penetrationshemmendes textiles Flächengebilde (I) umfassend-mindestens ein ungedrehtes Hochleistungsfilamentgarn mit einer gemäß ASTM D-885 ohne Drehungserteilung gemessenen Bruchfestigkeit von mindestens 1100 MPa, das sich dadurch auszeichnet, dass das Hochleistungsfilamentgarn ein in dem Maße volumenvergrößertes Hochleistungsfilamentgarn ist, dass das textile Flächengebilde (I), welches das volumenvergrößerte Hochleistungsfilamentgarn umfasst, eine nach DIN 53885 (Oktober 1997) gemessene relative Kompressibilität aufweist, zu deren Bestimmung die Anfangsdicke mit einem Messdruck von 0,5 N/cm² und die Enddicke mit einem Messdruck von 5 N/cm² gemessen wurde, wobei die relative Kompressibilität um einen Faktor f, der einen Wert im Bereich von 1,2 bis 5 aufweist, größer ist als die relative Kompressibilität eines textilen Vergleichsflächengebildes, dessen Herstellung sich von der Herstellung des penetrationshemmenden textilen Flächengebildes (I) nur dadurch unterscheidet, dass das Hochleistungsfilamentgarn des textilen Vergleichsflächengebildes nicht volumenvergrößert ist.

Dass sich die Herstellung des o.g. textilen Vergleichsflächengebilde von der Herstellung des erfindungsgemäßen penetrationshemmenden textilen Flächengebildes (I) nur dadurch unterscheidet, dass das Hochleistungsfilamentgarn des textilen Vergleichsflächengebildes nicht volumenvergrößert ist, bedeutet im Rahmen der vorliegenden Erfindung, dass bei der Herstellung des textilen Vergleichsflächengebildes das gleiche filamentbildende Ausgangsmaterial, also z.B. das gleiche filamentbildende Polymer mit dem gleichen Molekulargewicht, mit dem gleichen Spinnverfahren zu einem Hochleistungsfilamentgarn versponnen wird wie bei der Herstellung des erfindungsgemäßen penetrationshemmenden textilen Flächengebildes (I). Jedoch wird das Hochleistungsfilamentgarn, das zur Herstellung des penetrationshemmenden textilen Vergleichsflächengebildes eingesetzt wird, nicht volumenvergrößert und in gleicher Weise wie bei der Herstellung des erfindungsgemäßen penetrationshemmenden textilen Flächengebildes (I) zum textilen Vergleichsflächengebilde verarbeitet.

Überraschenderweise zeichnet sich das erfindungsgemäße penetrationshemmende textile Flächengebilde (I) bei gleichem Kugelschutz durch eine verbesserte Splitterschutzwirkung aus.

Dies ist umso überraschender, als die erfindungsgemäß unverzichtbare Volumenvergrößerung des im erfindungsgemäßen penetrationshemmenden textilen Flächengebilde (I) eingesetzten Hochleistungsfilamentgarns einhergeht mit einer deutlichen Verschlechterung der mechanischen Eigenschaften des Garns in Gestalt einer Abnahme der Bruchfestigkeit des Garns, z.B. um 20 %, und der Bruchdehnung des Garns, z.B. um 11 %. Angesichts solch drastisch verschlechterter Garneigenschaften musste der Fachmann erwarten, dass der Kugel- und Splitterschutz eines textilen Flächengebildes, welches ein solches Garn umfasst, ebenfalls drastisch abnimmt. Er wäre bereits überrascht, wenn der Kugel- und Splitterschutz eines textilen Flächengebildes, welches ein solches Garn umfasst, nur wenig abnimmt. Daher muss es den Fachmann erst recht überraschen, wenn der Kugel- und Splitterschutz eines textilen Flächengebildes, welches ein solches Garn umfasst, nicht nur nicht abnimmt, sondern gleich hoch bleibt, was den Kugelschutz betrifft, und sogar signifikant ansteigt, was den Splitterschutz betrifft.

Ferner zeichnet sich das erfindungsgemäße penetrationshemmende textile Flächengebilde (I) überraschenderweise durch eine verbesserte Stichschutzwirkung aus, die angesichts der vorstehend beschriebenen deutlichen Verschlechterung der mechanischen Eigenschaften des Hochleistungsfilamentgarns bei dessen Volumenvergrößerung umso überraschender ist.

In einer bevorzugten Ausführungsform umfasst das penetrationshemmende textile Flächengebilde (I) ein Hochleistungsfilamentgarn mit einer gemäß ASTM D-885 ohne Drehungserteilung gemessenen Festigkeit von mindestens 1700 MPa (120 cN/tex), besonders bevorzugt von mindestens 2160 MPa (150 cN/tex).

Das penetrationshemmende textile Flächengebilde (I) umfasst mindestens ein ungedrehtes Hochleistungsfilamentgarn, das aus der Gruppe ausgewählt ist, die aus Aramid-Filamentgarnen, Polybenzoxazol-Filamentgarnen, Polybenzothiazol-Filamentgarnen oder aus einer Mischung von mindestens zwei der ebengenannten Filamentgarne besteht. Dies bedeutet im Rahmen der vorliegenden Erfindung, dass das Hochleistungsfilamentgarn entweder aus der Gruppe ausgewählt ist, die nur aus Aramid-Filamentgarnen oder nur aus Polybenzoxazol-Filamentgarnen oder nur aus Polybenzothiazol-Filamentgarnen besteht. Ferner bedeutet dies im Rahmen der vorliegenden Erfindung, dass das Hochleistungsfilamentgarn auch aus einer Mischung von Aramid-Filamentgarnen mit Polybenzoxazol- und/oder Polybenzothiazol- Filamentgarnen bestehen kann. Des Weiteren bedeutet dies im Rahmen der vorliegenden Erfindung, dass das Hochleistungsfilamentgarn auch aus einer Mischung von Polybenzoxazol- und Polybenzthiazol-Filamentgarnen bestehen kann.

Im Rahmen der vorliegenden Erfindung bedeuten Aramid-Filamentgarne Filamentgarne, die aus Aramiden, d.h. aus aromatischen Polyamiden hergestellt sind, worin mindestens 85 % der Amid (-CO-NH-) Bindungen direkt an zwei aromatische Ringe gebunden sind. Ein für die vorliegende Erfindung besonders bevorzugtes aromatisches Polyamid ist Poly-para-phenylenterephthalamid, ein Homopolymer, das aus der mol:mol Polymerisation von para-Phenylendiamin und Terephthalsäuredichlorid resultiert. Ferner sind für die vorliegende Erfindung aromatische Copolymere geeignet, in denen para-Phenylendiamin und/oder Terephthalsäuredichlorid teilweise oder vollständig durch andere aromatische Diamine und/oder Dicarbonsäurechloride substituiert sind.

Im Rahmen der vorliegenden Erfindung bedeuten Polybenzoxazol-Filamentgarne und Polybenzothiazol-Filamentgarne Filamentgarne, die aus Polybenzoxazolen bzw. aus Polybenzothiazolen hergestellt sind, d.h. aus Polymeren mit den im folgenden dargestellten Struktureinheiten, worin die an den Stickstoff gebundenen aromatischen Gruppen vorzugsweise carbocyclisch sind, wie in den Struktureinheiten dargestellt. Jedoch können besagte Gruppen auch heterocyclisch sein. Ferner sind die an den Stickstoff gebundenen aromatischen Gruppen vorzugsweise sechsgliedrige Ringe, wie in den Struktureinheiten dargestellt. Jedoch können besagte Gruppen auch als kondensierte (fused) oder nicht-kondensierte (unfused) polycyclische Systeme ausgebildet sein.

In einer bevorzugten Ausführungsform weist das erfindungsgemäße penetrationshemmende textile Flächengebilde (I) Hochleistungsfilamentgarne mit einem Einzelfilament-Titer im Bereich von 0,4 dtex bis 3,0 dtex, besonders bevorzugt im Bereich von 0,7 dtex bis 1,5 dtex und insbesondere im Bereich von 0,8 dtex bis 1,2 dtex auf.

In einer weiteren bevorzugten Ausführungsform weist das erfindungsgemäße penetratrionshemmende textile Flächengebilde (I) Hochleistungsfilamentgarne mit einem Garn-Titer im Bereich von 100 dtex bis 6000 dtex, besonders bevorzugt im Bereich von 210 dtex bis 3360 dtex und insbesondere im Bereich von 550 dtex bis 1680 dtex auf.

Das erfindungsgemäße penetrationshemmende textile Flächengebilde (I) ist vorzugsweise ein Gewebe, ein Gewirk, ein Gestrick oder ein unidirektionales oder multiaxiales Gelege.

Ferner kann das erfindungsgemäße penetrationshemmende textile Flächengebilde (I) eine Gewebe-Doppellage sein. Der Aufbau solcher Gewebe-Doppellagen ist in WO 02/075238 beschrieben.

Wenn das erfindungsgemäße penetrationshemmende textile Flächengebilde (I) ein Gewebe ist, weist das Gewebe vorzugsweise eine Leinwand-, Köper- oder Atlas-Bindung oder deren Ableitungen oder Kombinationen auf. Das erfindungsgemäße penetrationshemmende textile Flächengebilde (I) kann aus dem volumenvergrößerten Hochleistungsfilamentgarn z.B. mit einer Stangengreiferwebmaschine, einer Bandgreiferwebmaschine, einer Projektilwebmaschine, einer Luftwebmaschine oder einer Wasserdüsenwebmaschine hergestellt werden.

Wenn das erfindungsgemäße penetrationshemmende textile Flächengebilde (I) ein Gewirk oder ein Gestrick ist, ist das Gewirk bzw. das Gestrick vorzugsweise derart gestaltet, dass die erfindungsgemäßen Fäden in mindestens einer der möglichen Fadenrichtungen parallel zueinander verlaufen und durch ein maschenbildendes Bindefadensystem mit mindestens einem Faden, mit vorzugsweise geringem Gewichts- und Volumenanteil am Gewirk bzw. Gestrick, fixiert werden.

Wenn das erfindungsgemäße penetrationshemmende textile Flächengebilde (I) ein multiaxiales Gelege ist, besteht das multiaxiale Gelege vorzugsweise aus zwei bis sechs, besonders bevorzugt aus zwei Lagen parallel liegender Hochleistungsfilamentgarne der vorstehend beschriebenen Art, wobei die Hochleistungsfilamentgarne einer Lage in bezug auf die Hochleistungsfilamentgarne der benachbarten Lage einen Winkel α aufweisen, und α vorzugsweise im Bereich von 0° bis 90° und besonders bevorzugt im Bereich von 20° bis 70° liegt, wobei ein Wert von α = 45° ganz besonders bevorzugt ist. Ferner sind die mindestens zwei Lagen parallel liegender Hochleistungsfilamentgarne der vorstehend beschriebenen Art vorzugsweise durch ein maschen- oder nahtbildendes Bindefadensystem mit mindestens einem Faden, mit vorzugsweise geringem Gewichts- und Volumenanteil bezogen auf das multiaxiale Gelege, miteinander verbunden.

Das erfindungsgemäße penetrationshemmende textile Flächengebilde (I) umfasst ein Hochleistungsfilamentgarn der vorstehend beschriebenen Art, dass sich dadurch auszeichnet, dass das Hochleistungsfilamentgarn ein volumenvergrößertes Hochleistungsfilamentgarn ist. Dabei kann die Volumenvergrößerung des Hochleistungsfilamentgarns im Prinzip durch jedes Verfahren herbeigeführt werden, dass in der Lage ist, das Volumen des erfindungsgemäß eingesetzten Hochleistungsfilamentgarns in dem Maße zu erhöhen, dass das erfindungsgemäße penetrationshemmende textile Flächengebilde (I), welches das volumenvergrößerte Hochleistungsfilamentgarn umfasst, eine in der vorstehend beschriebenen Weise nach DIN 53885 (Oktober 1997) gemessene relative Kompressibilität aufweist, die um einen Faktor f, der einen Wert im Bereich von 1,2 bis 5 aufweist, größer ist als die relative Kompressibilität eines textilen Vergleichsflächengebildes, dessen Herstellung sich von der Herstellung des erfindungsgemäßen penetrationshemmenden textilen Flächengebildes (I) nur dadurch unterscheidet, dass das Hochleistungsfilamentgarn des textilen Vergleichsflächengebildes nicht volumenvergrößert ist.

Ein Verfahren zur Volumenvergrößerung ist z.B. das Schrumpfen. Folglich umfasst in einer bevorzugten Ausführungsform des erfindungsgemäßen penetrationshemmenden textilen Flächengebildes (I) das volumenvergrößerte Hochleistungsfilamentgarn Hochleistungsfilamente - Aramid-Filamente, Polybenzoxazol-Filamente, Polybenzthiazol-Filamente oder eine Mischung aus mindestens zwei der eben genannten Filamente - und geschrumpfte Filamente, wie z.B. Polyacrylnitril-Filamente. Zur Herstellung eines solchen Garns werden die Hochleistungsfilamente und schrumpffähige Filamente, wie z.B. verstreckte Polyacrylnitril-Filamente, gemischt, zu einem gemischten Filamentgarn verarbeitet, und am gemischten Filamentgarn das Schrumpfen ausgelöst, wodurch die Hochleistungsfilamentgarne zwar selbst nicht schrumpfen aber durch das Schrumpfen der schrumpffähigen Filamente eine Vergrößerung des Volumens erfahren, sodass das gewünschte volumenvergrößerte Hochleistungsfilamentgarn resultiert.

Ein bevorzugtes Verfahren zur Volumenvergrößerung ist das Texturieren des eingesetzten Hochleistungsfilamentgarns z.B. durch Falschdraht- oder Stricktexturieren, wobei das Stricktexturieren besonders bevorzugt ist. Dabei bedeutet Stricktexturieren, dass das eingesetzte Hochleistungsfilamentgarn einer Rundstrickmaschine, beispielsweise mit einem Durchmesser von 1 bis 50 Zoll, mit einer Feinheit von vorzugsweise 5 bis 20 Gauge zugeführt und der entstehende Schlauch zwei mal für eine Zeit im Bereich von 10 bis 60 Minuten bei einer Temperatur von >100°C im Wasserdampf, beispielsweise in einem Autoklaven, behandelt und wieder aufgetrennt wird. Das so behandelte stricktexturierte Garn weist danach eine wellenförmige Struktur auf, und zwar auch dann, wenn das stricktexturierte Hochleistungsfilamentgarn ein stricktexturiertes Aramid-Filamentgarn ist. Letzteres ist für den Fachmann überraschend, weil bislang angenommen wurde, dass sich Aramid-Filamentgarne nicht texturieren lassen.

Erfindungsgemäß weist das penetrationshemmende textile Flächengebilde (I) eine in der vorstehend beschriebenen Weise nach DIN 53885 (Oktober 1997) gemessene relative Kompressibilität auf, die um einen Faktor f, der einen Wert im Bereich von 1,2 bis 5 aufweist, größer ist als die relative Kompressibilität eines textilen Vergleichsflächengebildes, dessen Herstellung sich von der Herstellung des erfindungsgemäßen penetrationshemmenden textilen Flächengebildes (I) nur dadurch unterscheidet, dass das Hochleistungsfilamentgarn des textilen Vergleichsflächengebildes nicht volumenvergrößert ist. Im genannten Wertebereich des Faktors f weist das erfindungsgemäße penetrationshemmende textile Flächengebilde (I) überraschenderweise bei gleichem Kugelschutz eine verbesserte Splitterschutzwirkung und zusätzlich eine verbesserte Stichschutzwirkung auf. Ist f kleiner als 1,2, wird die eben genannte Eigenschaftskombination nicht beobachtet. Ist f größer als 5, liegen Strukturen vor, deren geringer Orientierungsgrad in Faserlängsrichtung zu einer deutlichen Abnahme der für den Kugelschutz erforderlichen Energieableitung führt.

Die eben genannte überraschende Eigenschaftskombination von verbesserter Splitterschutzwirkung bei gleicher Kugelschutzwirkung und zusätzlich einer verbesserten Stichschutzwirkung ist besonders deutlich ausgeprägt, wenn der Faktor f im Bereich von 1,4 bis 4 und besonders bevorzugt im Bereich von 1,6 bis 3,0 liegt. Daher weist in einer bevorzugten Ausführungsform des erfindungsgemäßen penetrationshemmenden textilen Flächengebildes (I) der Faktor f einen Wert im Bereich von 1,4 bis 4 und in einer besonders bevorzugten Ausführungsform einen Wert im Bereich von 1,6 bis 3,0 auf.

Die vorstehend beschriebene überraschende Eigenschaftskombination von verbesserter Splitterschutzwirkung bei gleicher Kugelschutzwirkung und zusätzlich einer verbesserten Stichschutzwirkung, die dem erfindungsgemäßen penetrationshemmenden textilen Flächengebilde (I) eigen ist, überträgt sich entsprechend auf Artikel, welche das erfindungsgemäße penetrationshemmende textile Flächengebilde (I) umfassen. Daher ist ein Artikel (AI) umfassend mindestens ein erfindungsgemäßes penetrationshemmendes textiles Flächengebilde (I) ebenfalls Teil der vorliegenden Erfindung, wobei der die Erfindung kennende Fachmann die Anzahl der für eine bestimmte Ausführungsform des Artikels (AI) benötigten erfindungsgemäßen penetrationshemmenden textilen Flächengebilde (I) ohne weiteres ermitteln kann.

In einer bevorzugten Ausführungsform ist der erfindungsgemäße Artikel (AI)
i) ein Helm, eine Fahrzeugpanzerung, eine Keramik-Verbundplatte oder ein anderer Schutzaufbau, der mittels Harzmatrizes verstärkt ist, oder
ii) eine Splitterschutzmatte, eine Kugelschutzweste, eine Splitterschutzweste, eine Stichschutzweste oder eine Kombination aus mindestens zwei der genannten Artikel, wie z.B. eine kombinierte Kugel- und Splitterschutzweste.

In einer weiteren bevorzugten Ausführungsform ist der erfindungsgemäße Artikel (AI) eine kombinierte Kugel-, Splitter- und Stichschutzweste.

Die Erfindung wird in den folgenden Beispielen näher erläutert. Darin werden die folgenden Messverfahren verwendet:

Die Bruchfestigkeit und die Bruchdehnung werden nach ASTM D-885, jedoch ohne Drehungserteilung, gemessen.

Die relative Kompressibilität des Gewebes wird nach DIN 53885 (Oktober 1997) gemessen mit dem Unterschied, dass die Anfangsdicke mit einem Messdruck von 0,5 N/cm² und die Enddicke mit einem Messdruck von 5,0 N/cm² bestimmt wird.

### Beispiel 1

Ein Poly-para-phenylenterephthalamid-Filamentgarn (Twaron^{®} Type 2040, 930dtex f1000 t0 (t0 bedeutet Twist=0, also ein ungedrehtes Garn), erhältlich von Teijin Aramid GmbH) mit einer Bruchfestigkeit von 200 cN/tex, d.h. von 2880 MPa, und einer Bruchdehnung von 3,0 % wird wie im Folgenden beschrieben stricktexturiert: Das Poly-para-phenylenterephthalamid-Filamentgarn wird einer Rundstrickmaschine mit einem Durchmesser von 3,5 Zoll und mit einer Feinheit von 13 Gauge zugeführt und der entstehende Schlauch zwei mal 30 Minuten lang bei 120°C im Wasserdampf behandelt und wieder aufgetrennt. Das so behandelte stricktexturierte Garn weist eine wellenförmige Struktur auf.

Als Folge der Stricktexturierung verschlechtert sich die Bruchfestigkeit des Poly-para-phenylenterephthalamid-Filamentgarns auf einen Wert von 160 cN/tex (2240 MPa), d.h. um 20 %, und die Bruchdehnung auf 2,66 %, d.h. um 11 %.

Das stricktexturierte Poly-para-phenylenterephthalamid-Filamentgarn wird mit einer Fadendichte von 8,5 per cm in Kette und Schuss auf einer Stangengreiferwebmaschine zu einem Leinwand-Gewebe mit einem Flächengewicht von 165 g/m² verarbeitet.

Das aus dem stricktexturierten Poly-para-phenylenterephthalamid-Filamentgarn bestehende Gewebe hat eine relative Kompressibilität von 28,3 %.

16 Lagen des aus dem stricktexturierten Poly-para-phenylenterephthalamid-Filamentgarn bestehenden Gewebes werden im Rohzustand, d.h. ohne Entfernung der Avivage durch z.B. einen Waschprozess und ohne Aufbringen einer wasserabweisenden Ausrüstung, zu einem Paket aufgeschichtet. Das Paket wird bei einer Temperatur von 20 °C 20 h lang bei einer relativen Feuchte von 65 % feuchtekonditioniert und hat ein Flächengewicht von 2,6 kg/m². Das feuchtekonditionierte Paket wird mit Splitterdarstellungsgeschossen gemäß STANAG 2920 (1,1 g Splitter) beschossen und der v₅₀(Splitter)-Wert, d.h. die Geschossgeschwindigkeit, bei der 50 % aller Schüsse gehalten werden, bestimmt. Der Wert von v₅₀(Splitter) beträgt 483 m/s (siehe Tabelle 1).

### Vergleichsbeispiel 1

Ein Poly-para-phenylenterephthalamid-Filamentgarn (Twaron^{®} Type 2040, 930 dtex f1000 t0 (t0 bedeutet Twist=0, also ein ungedrehtes Garn), erhältlich von Teijin Aramid GmbH) mit einer Bruchfestigkeit von 200 cN/tex, d.h. von 2880 MPa, und einer Bruchdehnung von 3 % wird wie in Beispiel 1 aber im nichttexturierten Zustand zu einem Gewebe verarbeitet. Dies bedeutet, dass das Garn vor seiner Verarbeitung zum Gewebe nicht stricktexturiert und auch ansonsten keiner volumenvergrößernden Behandlung unterworfen wird.

Das aus dem nichttexturierten Poly-para-phenylenterephthalamid-Filamentgarn bestehende Gewebe hat eine relative Kompressibilität von 12,5 %.

16 Lagen des aus dem nichttexturierten Poly-para-phenylenterephthalamid-Filamentgarn bestehenden Gewebes im Rohzustand werden zu einem Paket aufgeschichtet und wie in Beispiel 1 feuchtekonditioniert. Das Paket hat ein Flächengewicht von 2,6 kg/m². Am feuchtekonditionierten Paket wird wie in Beispiel 1 v₅₀(Splitter) bestimmt. Der Wert von v₅₀(Splitter) beträgt 453 m/s (siehe Tabelle 1).

### Beispiel 2

Ein Poly-para-phenylenterephthalamid-Filamentgarn (Twaron^{®} Type 2040, 930 dtex f1000 t0 (t0 bedeutet Twist=0, also ein ungedrehtes Garn), erhältlich von Teijin Aramid GmbH) mit einer Bruchfestigkeit von 200 cN/tex, d.h. von 2880 MPa, und einer Bruchdehnung von 3 % wird wie in Beispiel 1 stricktexturiert.

Als Folge der Stricktexturierung verschlechtert sich die Bruchfestigkeit des Poly-para-phenylenterephthalamid-Filamentgarns auf einen Wert von 160 cN/tex (2240 MPa), d.h. um 20 %, und die Bruchdehnung auf 2,66 %, d.h. um 11 %.

Das stricktexturierte Poly-para-phenylenterephthalamid-Filamentgarn wird wie in Beispiel 1 zu einem Gewebe verarbeitet.

Das aus dem stricktexturierten Poly-para-phenylenterephthalamid-Filamentgarn bestehende Gewebe hat eine relative Kompressibilität von 28,3 %.

26 Lagen des aus dem stricktexturierten Poly-para-phenylenterephthalamid-Filamentgarn bestehenden Gewebes werden im Rohzustand, d.h. ohne Entfernung der Avivage durch z.B. einen Waschprozeß und ohne Aufbringen einer wasserabweisenden Ausrüstung zu einem Paket aufgeschichtet. Das Paket wird bei einer Temperatur von 20 °C 20 h lang bei einer relativen Feuchte von 65 % feuchtekonditioniert und hat ein Flächengewicht von 4,25 kg/m². Das feuchtekonditionierte Paket wird mit Kugeln vom Typ 9mm DM 41 beschossen und der v₅₀(Kugel)-Wert bestimmt. Der Wert von v₅₀(Kugel) beträgt 473 ± 10 m/s. (siehe Tabelle 1).

### Vergleichsbeispiel 2

Ein Poly-para-phenylenterephthalamid-Filamentgarn (Twaron^{®} Type 2040, 930 dtex f1000 t0 (t0 bedeutet Twist=0, also ein ungedrehtes Garn), erhältlich von Teijin Aramid GmbH) mit einer Bruchfestigkeit von 200 cN/tex, d.h. von 2880 MPa, und einer Bruchdehnung von 3 % wird wie in Beispiel 2 aber im nichttexturierten Zustand zu einem Gewebe verarbeitet. Dies bedeutet, dass das Garn vor seiner Verarbeitung zum Gewebe nicht stricktexturiert und auch ansonsten keiner volumenvergrößernden Behandlung unterworfen wird.

Das aus dem nichttexturierten Poly-para-phenylenterephthalamid-Filamentgarn bestehende Gewebe hat eine relative Kompressibilität von 12,5 %.

26 Lagen des aus dem nichttexturierten Poly-para-phenylenterephthalamid-Filamentgarn bestehenden Gewebes werden zu einem Paket aufgeschichtet und wie in Beispiel 2 feuchtekonditioniert. Am feuchtekonditionierten Paket wird wie in Beispiel 2 der v₅₀(Kugel)-Wert bestimmt. Der Wert von v₅₀(Kugel) beträgt 478 ± 6 m/s (siehe Tabelle 1).

**Tabelle 1:**

| | Garn | Relative Kompressibiltät des Gewebes | | v₅₀(Splitter) [m/s] |
|---|---|---|---|---|
| Beispiel 1 | stricktexturiert | 28,3 % | | 483 |
| | | | f = 2,26 | |
| Vergleichsbeispiel 1 | nicht texturiert | 12,5 % | | 453 |
| | | | | |
| | | | | |

| | Garn | Relative Kompressibiltät des Gewebes | | v₅₀(Kugel) [m/s] |
|---|---|---|---|---|
| Beispiel 2 | stricktexturiert | 28,3 % | | 473 ± 10 |
| | | | f = 2,26 | |
| Vergleichsbeispiel 2 | nicht texturiert | 12,5 % | | 478 ± 6 |

Tabelle 1 zeigt, dass das erfindungsgemäße Gewebe aus stricktexturiertem Garn bei gleich gutem Kugelschutz (vergleiche Beispiel 2 mit Vergleichsbeispiel 2) einen Splitterschutz aufweist, der im Vergleich zum Gewebe aus nicht texturiertem Garn um 6,6 % höher ist (vergleiche Beispiel 1 mit Vergleichsbeispiel 1).

### Beispiel 3

25 Lagen eines wie in Beispiel 1 hergestellten Gewebes aus stricktexturiertem Poly-para-phenylenterephthalamid-Filamentgarn werden im Rohzustand zu einem Paket aufgeschichtet. Das Paket wird wie in Beispiel 1 feuchtekonditioniert und hat ein Flächengewicht von 4,1 kg/m². Das Paket wird gemäß den "Home Office Scientific Development Branch (HOSDB) Body Armour Standards for UK Police (2007), Part 3: Knife and Spike Resistance" einem Stichschutzversuch mit einem P1B-Messer unterworfen, das im ebengenannten Standard auf Seite 6, Kapitel 5.3, Fig. 2 und auf Seite 21 beschrieben ist. Dabei wird das zu testende Paket auf einen elastischen Schaum von 66 mm Dicke aufgelegt. Der Schaum simuliert den menschlichen Körper. Der Schaum liegt auf einer Metallplatte. Das auf dem Schaum liegende zu testende Paket wird mit dem vorstehend bezeichneten P1B-Messer, das eine bestimmte kinetische Energie hat, bestochen. Sodann wird die Eindringtiefe des Messers in den Schaum gemessen. Die Eindringtiefe in den Schaum simuliert die Tiefe, mit der bei einem Messerangriff mit einer bestimmten Energie des Messers das Messer in den Körper des Angegriffenen eindringen würde.

Danach wird die kinetische Energie des Messers erhöht und die bei der erhöhten kinetischen Energie aufgetretene Eindringtiefe des Messers in den Schaum bestimmt. Die Ergebnisse sind in Tabelle 2 dargestellt.

### Vergleichsbeispiel 3

25 Lagen eines wie in Vergleichsbeispiel 1 hergestellten Gewebes aus nicht stricktexturiertem Poly-para-phenylenterephthalamid-Filamentgarn werden im Rohzustand zu einem Paket aufgeschichtet. Das Paket wird wie in Beispiel 1 feuchtekonditioniert und hat ein Flächengewicht von 4,1 kg/m². Das Paket wird gemäß den "Home Office Scientific Development Branch (HOSDB) Body Armour Standardards for UK Police (2007), Part 3: Knife and Spike Resistance" einem Stichschutzversuch mit einem P1B-Messer wie im Beispiel 3 unterworfen. Die Ergebnisse sind in Tabelle 2 dargestellt.

**Tabelle 2:**

| Kinetische Energie des P1B-Messers | Paket von Beispiel 3 | Paket von Vergleichsbeispiel 3 |
|---|---|---|
| [Joule] | | |
| 10,2 | Eindringtiefe = 7 mm | Eindringtiefe = 32 mm |
| 36,0 | Eindringtiefe = 16 mm | vollständige Durchdringung |

Tabelle 2 zeigt, dass bei Bestechung des Pakets von Beispiel 3 aus den erfindungsgemäßen Gewebelagen aus stricktexturiertem Filamentgarn bei einer kinetischen Energie des Messers von 10,2 Joule die Eindringtiefe des Messers in den Schaum nur 7 mm beträgt, während bei der gleichen kinetischen Energie des Messers die Bestechung des Pakets von Vergleichsbeispiel 3 aus Gewebelagen aus nicht stricktexturiertem Filamentgarn zu einer Eindringtiefe von 32 mm in den Schaum führt.

Tabelle 2 zeigt ferner, dass bei Bestechung des Pakets von Beispiel 3 aus den erfindungsgemäßen Gewebelagen aus stricktexturiertem Filamentgarn bei einer kinetischen Energie des Messers von 36 Joule die Eindringtiefe des Messers in den Schaum nur 16 mm beträgt, während bei der gleichen kinetischen Energie des Messers die Bestechung des Pakets von Vergleichsbeispiel 3 aus Gewebelagen aus nicht stricktexturiertem Filamentgarn zu einer vollständigen Durchdringung des Schaums führt, sodass das Messer auf der Metallplatte, auf welcher der Schaum aufliegt, aufprallt.

## Patentansprüche

1. Penetrationshemmendes textiles Flächengebilde (I) umfassend mindestens ein ungedrehtes Hochleistungsfilamentgarn, das aus der Gruppe ausgewählt ist, die aus Aramid-Filamentgarnen, Polybenzoxazol-Filamentgarnen, Polybenzothiazol-Filamentgamen oder aus einer Mischung von mindestens zwei der ebengenannten Filamentgarne besteht, mit einer gemäß ASTM D-885 ohne Drehungserteilung gemessenen Bruchfestigkeit von mindestens 1100 MPa, **dadurch gekennzeichnet, dass** das Hochleistungsfilamentgarn ein in dem Maße volumenvergrößertes Hochleistungsfilamentgarn ist, dass das textile Flächengebilde (I), welches das volumenvergrößerte Hochleistungsfilamentgarn umfasst, eine nach DIN 53885 gemessene relative Kompressibilität aufweist, zu deren Bestimmung die Anfangsdicke mit einem Messdruck von 0,5 N/cm² und die Enddicke mit einem Messdruck von 5 N/cm² gemessen wurde, wobei die relative Kompressibilität um einen Faktor f, der einen Wert im Bereich von 1,2 bis 5 aufweist, größer ist als die relative Kompressibilität eines textilen Vergleichsflächengebildes, dessen Herstellung sich von der Herstellung des penetrationshemmenden textilen Flächengebildes (I) nur dadurch unterscheidet, dass das Hochleistungsfilamentgarn des textilen Vergleichsflächengebildes nicht volumenvergrößert ist.

2. Penetrationshemmendes textiles Flächengebilde (I) gemäß Anspruch 1 **dadurch gekennzeichnet, dass** das textile Flächengebilde ein Gewebe, ein Gewirk, ein Gestrick, ein unidirektionales oder ein multiaxiales Gelege ist.

3. Penetrationshemmendes textiles Flächengebilde (I) gemäß Anspruch 1 oder 2, **dadurch gekennzeichnet, dass** das volumenvergrößerte Hochleistungsfilamentgarn Hochleistungsfilamente und geschrumpfte Filamente umfasst.

4. Penetrationshemmendes textiles Flächengebilde (I) gemäß Anspruch 1 oder 2, **dadurch gekennzeichnet, dass** das volumenvergrößerte Hochleistungsfilamentgarn ein texturiertes Hochleistungsfilamentgarn ist.

5. Penetrationshemmendes textiles Flächengebilde (I) gemäß Anspruch 4, **dadurch gekennzeichnet, dass** das texturierte Hochleistungsfilamentgarn ein stricktexturiertes Hochleistungsfilamentgarn ist.

6. Penetrationshemmendes textiles Flächengebilde (I) gemäß einem oder mehreren der Ansprüche 1 bis 5, **dadurch gekennzeichnet, dass** der Faktor f einen Wert im Bereich von 1,4 bis 4 aufweist.

7. Artikel (AI) umfassend mindestens ein penetrationshemmendes textiles Flächengebilde (I) gemäß einem oder mehreren der Ansprüche 1 bis 6.

8. Artikel (AI) gemäß Anspruch 7, **dadurch gekennzeichnet, dass** der Artikel
i) ein Helm, eine Fahrzeugpanzerung oder eine Keramik-Verbundplatte oder
ii) eine Splitterschutzmatte, eine Kugelschutzweste, eine Splitterschutzweste, eine Stichschutzweste oder eine Kombination aus mindestens zwei der genannten Artikel ist.

## Claims

1. Penetration-resistant textile fabric (I) comprising at least one untwisted high-performance filament yarn selected from the group that consists of aramid filament yarns, polybenzoxazole filament yarns, polybenzothiazole filament yarns, or a mixture of at least two of the cited filament yarns, and having a breaking tenacity of at least 1100 MPa, measured without twist according to ASTM D-885, **characterized in that** the high-performance filament yarn is a volumized high-performance filament yarn to the extent that the textile fabric (I) which comprises the volumized high-performance filament yarn has a relative compressibility, measured according to DIN 53885, determined by measuring the initial thickness at a measuring pressure of 0.5 N/cm² and the end thickness at a measuring pressure of 5 N/cm², wherein the relative compressibility is greater by a factor of f, which has a value in the range of 1.2 to 5, than the relative compressibility of a textile comparison fabric, the production of which differs from the production of the penetration-resistant textile fabric (I) only **in that** the high-performance filament yarn of the textile comparison fabric is not volumized.

2. Penetration-resistant textile fabric (I) according to Claim 1, **characterized in that** the textile fabric is a woven, a knitted fabric, or a unidirectional or multiaxial composite.

3. Penetration-resistant textile fabric (I) according to Claim 1 or 2, **characterized in that** the volumized high-performance filament yarn comprises high-performance filaments and shrunken filaments.

4. Penetration-resistant textile fabric (I) according to Claim 1 or 2, **characterized in that** the volumized high-performance filament yarn is a texturized high-performance filament yarn.

5. Penetration-resistant textile fabric (I) according to Claim 4, **characterized in that** the texturized high-performance filament yarn is a knit-de-knit texturized high-performance filament yarn.

6. Penetration-resistant textile fabric (I) according to one or more of Claims 1 to 5, **characterized in that** the factor f has a value in the range from 1.4 to 4.

7. Article (AI) comprising at least one penetration-resistant textile fabric (I) according to one or more of Claims 1 to 6.

8. Article (AI) according to Claim 7, **characterized in that** the article is
i) a helmet, vehicle armor, or a ceramic composite plate, or
ii) a fragment protection mat, a bullet-proof vest, a flak jacket, a stabresistant vest, or a combination of at least two of the cited articles.

## Revendications

1. Produit textile plat (I) résistant à la pénétration comprenant au mois un fil du type filament très performant n'ayant pas subi de torsion qui a été choisi dans le groupe constitué des fils du type filament en aramide, des fils du type filament en polybenzoxazole, des fils du type filament en polybenzothiazole, ou d'un mélange d'au moins deux des fils du type filament qui viennent d'être cités, lequel fil est doté d'une résistance à la rupture mesurée selon la norme ASTM D-885 sans torsion, d'au moins 1100 MPa, **caractérisé en ce que** le fil du type filament très performant est un fil du type filament très performant expansé en volume dans une mesure telle que le produit textile plat (I), qui comprend le fil du type filament très performant expansé en volume présente une compressibilité relative mesurée selon la norme DIN 53 885, pour la détermination de laquelle l'épaisseur initiale a été mesurée avec un pression de mesure de 0,5 N/cm² et l'épaisseur finale a été mesurée avec une pression de mesure de 5 N/cm², la compressibilité relative étant supérieure d'un facteur (f) qui présente une valeur comprise dans la plage de 1,2 à 5, à la compressibilité relative d'un produit textile plat de comparaison dont la fabrication ne se distingue de la fabrication du produit textile plat (I) résistant à la pénétration que par le fait que le fil du type filament très performant du produit textile plat de comparaison n'est pas expansé en volume.

2. Produit textile plat (I) résistant à la pénétration selon la revendication 1 **caractérisé en ce que** le produit textile plat selon la revendication 1 est un tissu, un tricot chaîne, un tricot trame, un produit résultant d'un dépôt unidirectionnel ou multiaxial.

3. Produit textile plat (I) résistant à la pénétration selon la revendication 1 ou 2 **caractérisé en ce que** le fil du type filament très performant expansé en volume comprend des filaments très performants et des filaments rétractés.

4. Produit textile plat (I) résistant à la pénétration selon la revendication 1 ou 2 **caractérisé en ce que** le fil du type filament très performant expansé en volume est un fil du type filament très performant texturé.

5. Produit textile plat (I) résistant à la pénétration selon la revendication 4 **caractérisé en ce que** le fil du type filament très performant texturé est un fil du type filament très performant texturé obtenu par tricotage.

6. Produit textile plat (I) résistant à la pénétration selon une ou plusieurs des revendications 1 à 5 **caractérisé en ce que** le facteur (f) présente une valeur comprise dans la plage de 1,4 à 4.

7. Article (AI) comprenant au moins un produit textile plat (I) résistant à la pénétration selon une ou plusieurs des revendications 1 à 6.

8. Article (AI) selon la revendication 7 **caractérisé en ce que** l'article est (i) un casque, un blindage de véhicule ou une plaque de composite céramique ou (ii) un matelassage de protection contre les éclats, un gilet de protection contre les balles, une veste de protection contre les éclats, une veste de protection contre les armes comportant une pointe ou une combinaison d'au moins deux des articles cités.
